# EUROPÄISCHE PATENTSCHRIFT

(11) **EP 0 157 190 B1**
(45) Veröffentlichungstag und Bekanntmachung des Hinweises auf die Patenterteilung: **18.07.1990**
(21) Anmeldenummer: 85102400.0
(22) Anmeldetag: 04.03.1985
(51) Int. Cl.: C23F 1/36, C23G 1/22, C23F 1/46, C23G 1/36

(54) **Beizverfahren für Aluminium**
Etching process for aluminium
Procédé de décapage d'aluminium

(30) Priorität: 16.03.1984 CH 1325/84; 16.07.1984 DE 3426114
(43) Veröffentlichungstag der Anmeldung: 09.10.1985
(73) Patentinhaber: Plattner, Prof. Dr. E., 1024 Ecublens (CH); Comninellis, Ch., Dr., CH-1008 Prilly (CH)
(72) Erfinder: Plattner, Prof. Dr. E., 1024 Ecublens (CH); Comninellis, Ch., Dr., CH-1008 Prilly (CH)
(74) Vertreter: EGLI-EUROPEAN PATENT ATTORNEYS

(56) Entgegenhaltungen:
- EP-A- 0 143 715
- DE-A- 2 439 202
- DE-B- 1 073 272
- FR-A- 1 582 144
- FR-A- 2 169 883
- US-A- 2 653 861
- US-A- 2 884 728

## Beschreibung

Die Erfindung betrifft ein Beizverfahren für Aluminium in einem Alkalilaugebad.

Die meisten Oberflächenveredelungsverfahren für Aluminium, z.B. die Eloxierung, setzen ein chemisches Beizen des Metalls voraus. Zur Durchführung des Beizens werden die entfetteten Aluminiumstücke z.B. in ein Natronlaugebad bei 50°C bis 70°C während 5 bis 15 Minuten getaucht. Dabei löst sich das Metall unter Bildung von Natriumaluminat und Wasserstoff auf nach der Gleichung: Das Lösen von 27 g Aluminium (1 mol) verbraucht 40 g Natronlauge (1 mol) und 18 g Wasser (1 mol) unter Bildung von 82 g gelöstem Natriumaluminat (1 mol) und 3 g Wasserstoff (1,5 mol).

Die Badkonzentration an Natriumaluminat nimmt dabei zu, die Natronlauge und die entsprechende Beizkraft nehmen ab.

Die Badaktivität kann durch periodische Zugabe von zusätzlicher Natronlauge aufrechterhalten werden. Um die Bildung von festen anhaftenden Krusten von Aluminiumhydroxid zu vermeiden, wird ein Komplexbildner zugegeben.

Normalerweise ist eine mit 70 g/I Aluminium beladenes Bad abgenützt und muß durch eine frisches Bad ersetzt werden. Dieser Ersatz ist kostspielig und stellt ein Abwasserproblem dar, dessen Lösung erhebliche Kosten verursachen kann. Die stets sich verändernde Badzusammensetzung und aktivität führen außerdem zu einer unregelmäßigen Qualität der gebeizten Aluminiumstücke.

Die periodische Beseitigung der abgenützten Beizbäder kann vermieden werden, indem man die Konzentration an gelöstem Aluminium bis auf etwa 110 g/I steigen läßt. Bei dieser Konzentration enthält die mit den behandelten Stücken mitgeschleppte Badflüssigkeit so viel gelöstes Aluminium wie durch Beizen der entsprechenden Stücke im Bad entstanden ist. Ein stationärer Zustand wird erreicht; der Natronlauge- und Komplexbildnerverbrauch muß durch Zugabe entsprechender frischer Chemikalien ergänzt werden; die Gesamtmenge an gelöstem Aluminium gelangt mit dem Spülwasser in das Abwasser und muß aus einer verdünnten Lösung entfernt werden. Die praktisch konstante Beizbad-Zusammensetzung sorgt zwar für eine konstante Qualität der behandelten Stücke, die hohe Salzkonzentration führt aber oft zu Fleckenbildung auf den gebeizten Stücken während ihres Transports vom Beiz- zum Spülbad (vgl. J. H. Dailey, Plating and surfaces finishing, July 1982 S 22 und 45.

Ein weiterer Weg, das Problem der abgenützten Beizbäder zu lösen, besteht darin, einen Teil des Beizbades in einen separaten Behälter zu überführen und dort durch Temperaturänderung und Zugabe von beträchtlichen Mengen an Aluminiumhydroxid als Impfkeime die Fällung des Aluminiumhydroxids aus der Natronlaugelösung zu bewirken nach der Gleichung: Dabei wird Natronlauge in gleicher Menge regeneriert wie sie beim Beizen des Aluminiums verbraucht wurde. Nach Filtration und Waschung des Aluminiumhydroxids wird die so erhaltene alkalische Lösung wieder in das Beizbad rezyklisiert. Der Nachteil dieses Verfahrens liegt darin, daß eine aus Fäll- und Dekantierbehältern sowie Filterapparaten bestehende aufwendige Anlage in der Nähe des Beizbades installiert werden muß (vgl. C. J. Brown, Plating and surfaces finishing, June 1982, S 102).

Aus der EP-A-O 143 715 ist ein Beizbad bekannt, das neben NaOH oder KOH zwingend eine Komponente enthält, die ausgewählt ist aus Sulfiden, Thiosulfaten und/oder Sulfaten.

Aus der DE-A-24 39 202 ist ein alkalisches Bad zum Ätzen von Aluminium und Aluminiumlegierungen bekannt, das neben Ätznatron und/oder Ätzkali und/oder weiteren für Beizbäder üblichen Zusätzen zwingend Polyhydroxycarboxylate enthält.

In der DE-B-1 073 272 wird eine wäßrige Lösung zum Ätzen von Aluminium und seinen Legierungen beschrieben, die neben einem Alkalihydroxid und Weinsäure zwingend ein lösliches Phosphat enthält.

Aufgabe der vorliegenden Erfindung war die Bereitstellung eines Beizverfahrens für Aluminium, das die vorstehend aufgezeigten Nachteile weitestgehend vermeidet und auf einfache und wirtschaftliche Weise zu einem gebeizten Aluminium von möglichst gleichbleibender Qualität führt.

Diese Aufgabe wird mit der vorliegenden Erfindung gelöst.

Gegenstand der Erfindung ist ein Beizverfahren für Aluminium in einem Alkalilaugebad gemäß Patentanspruch 1.

Zweckmäßigerweise wird mit einem verdünnten Beizbad gearbeitet, und vorzugsweise enthält das erfindungsgemaß eingesetzte Beizbad 1 bis wenigen als 10 g/I und insbesondere 3 bis 6 g/I Natron- oder Kalilauge; die Konzentration an gelöstem Aluminium liegt bevorzugt bei 2 bis 20 g/I, insbesondere 2 bis 15 g/I, besonders bevorzugt bei 4 bis 8 g/I. Diese geringen Alkalikonzentrationen ermöglichen die Ausfällung eines leicht filtrierbaren Aluminiumhydroxids und eine leichte Laugenregeneration direkt im Beizbad.

Die geringe Konzentration des Beizbades an gelösten Stoffen trägt außerdem dazu bei, den durch Mitschleppen verursachten Chemikalienverlust auf einem geringen Wert zu halten. Der Verlust nimmt noch weiter ab, wenn man die gebeizten Stücke richtig abtropfen laßt und das Spülwasser rezyklisiert.

Die Temperatur des Beizbades liegt vorzugsweise zwischen 50 und 75°C.

Die Konzentration an gelösten Stoffen bleibt während des Beizens des Aluminiums im wesentlichen konstant, weil das Aluminiumhydroxid laufend ausfällt, und soll vorzugsweise in dem oben als bevorzugt angegebenen Konzentrationsbereich liegen. Dies ermöglicht eine regelmäßige Beizgeschwindigkeit von 3 bis 7 g Aluminium pro m² und Minute bei einer Badtemperatur von 50 bis 75°C. Die Qualität der behandelten Stücke ist gleichbleibend gut.

Das während des Beizens gebildete Aluminiumhydroxid reichert sich im Beizbad an, ohne das Beizen zu stören. Es ist aber wünschenswert, den Feststoffgehalt des Bades zwischen 10 und 30 g/I zu halten, indem der Feststoff z.B. durch Dekantieren und/oder Filtrieren abgetrennt wird. Die Feststoffabtrennung kann chargenweise oder kontinuierlich durchgeführt werden, und wird zweckmäßigerweise jeweils in einem Teil des Beizbades durchgeführt. Die nach dem erfindungsgemäßen Verfahren erhaltene Filtrierform (Filtrationsrückstand) ist gut; der Filtrationskuchen ist leicht zu waschen und enthält mehr als 50% Feststoff, was die Auswertung des Aluminiumhydroxids erleichtert.

Die Ausfällung von Aluminiumhydroxid kann durch Zugabe von Alkalisalzen, z.B. von Natriumcarbonat, vorzugsweise in einer Menge von 5 bis 100 g/I, insbesondere 20 bis 60 g/I, begünstigt werden. Der Aggregatzustand und damit die Filtrierbarkeit des gefällten Aluminiumhydroxids wird durch die Anwesenheit von Natriumgluconat beeinflußt. Zweckmäßig wird das Natriumgluconat in einer Menge Zugegeben, daß seine Konzentration im Bad zwischen 0,01 bis 1,0 g/I, insbesondere 0,1 bis 0,5 g/I beträgt.

Die Lebensdauer des erfindungsgemäßen Beizbades ist praktisch unbegrenzt, wenn die durch Mitschleppen verursachten Verluste durch Zugabe der entsprechenden Mengen an frischen Chemikalien ergänzt werden. Diese Verluste und die entsprechenden Chemikalienkosten lassen sich auf einem Minimum halten, wenn man Filtrat und Waschwasser der Aluminiumhydroxid-Filtration sowie das Spülwasser der gebeizten Stücke in das Beizbad ganz oder teilweise zurückführt. Dieses Rückführen des Wasch- und Spülwassers dient ebenfalls zur Ergänzung des durch die Bildung des Aluminiumhydroxids und des durch Verdampfung entstandenen Wasserverlusts.

Der Ersatz und die Beseitigung der abgenützten Beizbäder ist nicht mehr erforderlich, wodurch eine beträchtliche Einsparung der Beizkosten erreicht werden kann. Die zur Durchführung des erfindungsgemäßen Beizverfahrens nötigen Zusatzinvestitionen sind gering und bestehen im wesentlichen aus den Kosten für eine Filtrationsanlage.

## Patentansprüche

1. Beizverfahren für Aluminium in einem Alkalilaugebad unter gleichzeitiger Ausfällung von Aluminiumhydroxid in situ und Regenerierung der beim Beizen verbrauchten Alkalilauge, wobei man ein Beizbad verwendet, das weniger als 10 g/I Natron- oder Kalilauge enthält und als komplexbildendes Mittel Natriumgluconat, und frei ist von Sulfiden, Sulfaten, Phosphaten und Thiosulfaten, und das im Beizbad entstehende Aluminiumhydroxid ohne Änderung der Temperatur des Beizbades ausfällt.

2. Verfahren nach Anspruch 1, dadurch gekennzeichnet, daß man ein Beizbad verwendet, das 3 bis 6 g/I Natronlauge oder Kalilauge und 2 bis 20 g/I gelöstes Aluminium enthält.

3. Verfahren nach Anspruch 1 oder 2, dadurch gekennzeichnet, daß man dem Beizbad ein Alkalisalz zusetzt.

4. Verfahren nach Anspruch 3, dadurch gekennzeichnet, daß man als Alkalisalz Natriumcarbonat zusetzt.

5. Verfahren nach Anspruch 4, dadurch gekennzeichnet, daß man das Natriumcarbonat in einer Menge von 5 bis 100 g/I zusetzt.

6. Verfahren nach einem der vorhergehenden Ansprüch, dadurch gekennzeichnet, daß man das Natriumgluconat in einer Menge von 0,01 bis 1,0 g/1 zusetzt.

7. Verfahren nach einem der vorhergehenden Ansprüche, dadurch gekennzeichnet, daß die Temperatur des Bades 50 bis 75°C beträgt.

8. Verfahren nach einem der vorhergehenden Ansprüche, dadurch gekennzeichnet, daß das ausgefällte Aluminiumhydroxid kontinuierlich oder chargenweise aus dem Beizbad entfernt wird.

9. Verfahren nach Anspruch 8, dadurch gekennzeichnet, daß man das Aluminiumhydroxid entfernt, wenn der Feststoffgehalt des Beizbads 10 bis 30 g/I übersteigt.

10. Verfahren nach Anspruch 8 oder 9, dadurch gekennzeichnet, daß man die Entfernung des Aluminiumhydroxids aus einem Teil des Bades vornimmt.

11. Verfahren nach einem der Ansprüche 8 bis 10, dadurch gekennzeichnet, daß man die Entfernung des Aluminiumhydroxids durch Dekantieren und/oder Filtrieren vornimmt.

12. Verfahren nach einem der vorhergehenden Ansprüche, dadurch gekennzeichnet, daß man das bei der Entfernung des Aluminiumhydroxids anfallende Filtrat und Waschwasser sowie das Spülwasser der gebeizten Aluminiumstücke in das Beizbad ganz oder teilweise zurückführt.

13. Verfahren nach einem der vorhergehenden Ansprüche, dadurch gekennzeichnet, daß die Chemikalienverluste des Beizbades durch Zugabe der entsprechenden Mengen an frischen Chemikalien ergänzt werden.

## Revendications

1. Procédé de décapage d'aluminium dans un bain de lessive alcaline, avec précipitation simultanée d'hydroxyde d'aluminium in situ et régénération simultanée de la lessive alcaline consommée au cours du décapage, le procédé étant caractérisé en ce que l'on emploie un bain de décapage qui contient moins de 10 g/I de lessive de soude caustique ou de lessive de potasse caustique et, en tant qu'agent complexant, du gluconate de sodium, que le bain est exempt de sulfures, de sulfates, de phosphates et de thiosulfates, et en ce que l'hydroxyde d'aluminium qui se forme dans le bain de décapage précipite sans modification de la température du dit bain.

2. Procédé suivant la revendication 1, caractérisé en ce que l'on emploie un bain de décapage qui contient 3 g/I à 6 g/1 de lessive de soude caustique ou de lessive de potasse caustique et 2 g/I à 20 g/I d'aluminium à l'état dissous.

3. Procédé suivant l'une ou l'autre des revendications 1 et 2, caractérisé en ce que l'on ajoute un sel alcalin au bain de décapage.

4. Procédé suivant la revendication 3, caractérisé en ce que l'on ajoute comme sel alcalin, au bain de décapage, du carbonate de sodium.

5. Procédé suivant la revendication 4, caractérisé en ce que l'on ajoute le carbonate de sodium au bain de décapage en une quantité de l'ordre de 5 g/I à 100 g/I.

6. Procédé suivant l'une quelconque des revendications précédentes, caractérisé en ce que l'on ajoute le gluconate de sodium au bain de décapage en une quantité de l'ordre de 0,01 g/I à 1,0 g/1.

7. Procédé suivant l'une quelconque des revendications précédentes, caractérisé en ce que la température du bain de décapage est de l'ordre de 50°C à 75°C.

8. Procédé suivant l'une quelconque des revendications précédentes, caractérisé en ce que l'hydroxyde d'aluminium ayant précipité est retiré du bain de décapage de façon continue ou par lots.

9. Procédé suivant la revendication 8, caractérisé en ce que l'on retire l'hydroxyde d'aluminium du bain de décapage lorsque la teneur du bain de décapage en matière solide dépasse la valeur de 10 g/1 à 30 g/I.

10. Procédé suivant l'une ou l'autre des revendications 8 et 9, caractérisé en ce que l'on effectue le retrait de l'hydroxyde d'aluminium d'une partie du bain.

11. Procédé suivant l'une quelconque des revendications 8 à 10, caractérisé en ce que l'on effectue le retrait de l'hydroxyde d'aluminium par décantation et/ou par filtrage.

12. Procédé suivant l'une quelconque des revendications précédentes, caractérisé en ce que l'on ramène dans leur totalité ou en partie, dans le bain de décapage, le filtrat ayant précipité lors du retrait de

13. Procédé suivant l'une quelconque des revendications précédentes, caractérisé en ce que les pertes du bain de décapage en produits chimiques sont compensées par l'addition de quantités de produits au bam de décapage en produits chimiques sont compensées par l'addition de quantités de produits chimiques frais qui correspondent à ces pertes.

## Claims

1. Pickling process for aluminium in an alkali lye bath with simultaneous precipitation of aluminium hydroxide in situ and regeneration of the alkali lye consumed during pickling, wherein a pickling bath is used which contains less than 10 g/I caustic soda or caustic potash solution and also contains sodium gluconate as the complexing agent, and is free of sulphides, sulphates, phosphates and thiosulphates, and wherein the aluminium hydroxide occurring in the pickling bath is precipitated without alteration of the temperature of the pickling bath.

2. Process according to claim 1 characterised in that a pickling bath is used which contains 3 to 6 g/I caustic soda solution or caustic potash solution and 2 to 20 g/I dissolved aluminium.

3. Process according to claim 1 or 2 characterised in that an alkali salt is added to the pickling bath.

4. Process according to claim 3 characterised in that sodium carbonate is added as the alkali salt.

5. Process according to claim 4 characterised in that the sodium carbonate is added in a volume of 5 to 100 g/I.

6. Process according to one of the preceding claims characterised in that the sodium gluconate is added in a volume of 0.01 to 1.0 g/I.

7. Process according to one of the preceding claims characterised in that the temperature of the bath amounts to 50 to 75°C.

8. Process according to one of the preceding claims characterised in that the precipitated aluminium hydroxide is removed continually or batchwise from the pickling bath.

9. Process according to claim 8 characterised in that the aluminium hydroxide is removed when the solid content of the pickling bath exceeds 10 to 30 g/I.

10. Process according to claim 8 or 9 characterised in that the removal of the aluminium hydroxide is undertaken from a part of the bath.

11. Process according to one of claims 8 to 10 characterised in that the removal of the aluminium is carried out by decanting and/or filtering.

12. Process according to one of the preceding claims characterised in that the filtrate which arises on removing the aluminium hydroxide, and the washing water as well as the rinsing water of the pickled aluminium parts are returned wholly or partially to the pickling bath.

13. Process according to one of the preceding claims characterised in that the chemical losses of the pickling bath are replaced by adding corresponding amounts of fresh chemicals.
